# EUROPÄISCHE PATENTSCHRIFT

(11) **EP 2 318 603 B1**
(45) Veröffentlichungstag und Bekanntmachung des Hinweises auf die Patenterteilung: **01.03.2017**
(21) Anmeldenummer: 09777787.4
(22) Anmeldetag: 10.08.2009
(51) Int. Cl.: E04B 1/64, E04B 1/62

(54) **FEUCHTEADAPTIVE DAMPFBREMSE**
MOISTURE-ADAPTIVE VAPOUR RETARDER
PARE-VAPEUR S'ADAPTANT AU TAUX D'HUMIDITÉ

(30) Priorität: 11.08.2008 DE 102008037292
(43) Veröffentlichungstag der Anmeldung: 11.05.2011
(73) Patentinhaber: SAINT-GOBAIN ISOVER, 92400 Courbevoie (FR)
(72) Erfinder: DORN, Rainer, 76448 Durmersheim (DE); KASPER, Franz-Josef, 68526 Ladenburg (DE)
(74) Vertreter: Bockhorni & Kollegen
(86) Internationale Anmeldenummer: PCT/EP2009/005798
(87) Internationale Veröffentlichungsnummer: WO 2010/017947

(56) Entgegenhaltungen:
- EP-A2- 1 296 002
- WO-A1-96/33321
- WO-A1-2007/010388
- DE-U1-202004 007 543
- DE-U1-202004 019 654

## Beschreibung

Die Erfindung betrifft eine feuchteadaptive Dampfbremse gemäß dem Oberbegriff des Patentanspruchs 1.

Im Zusammenhang mit der Wärmedämmung von Gebäuden ist der Einsatz von Dampfsperren in Form von Folien bekannt, die einen Eintrag von Feuchte in Form von Wasserdampf in eine Baukonstruktion verhindern sollen. Derartige Folien zeichnen sich durch einen entsprechend hohen konstanten Wasserdampf-Diffusionswiderstand aus, der in der Baupraxis in die diffusionsäquivalente Luftschichtdicke (s_{d}-Wert) umgerechnet wird, Der s_{d}-Wert liegt in der Regel oberhalb von 10 m, vorzugsweise bei 100 m. Der Wasserdampfdiffusionswiderstand wird hierbei inzwischen üblicherweise nach der DIN EN ISO 12572:2001 gemessen. Da in vielen Fällen ein Blockieren des Feuchteaustausches durch die Dampfsperre, also ein Nicht-Austrocknen, unerwünscht ist, da dies mit einer Schädigung der Baukonstruktion einhergehen kann, werden derartige Dampfsperren mittlerweile durch Dampfbremsen ersetzt.

Diese Dampfbremsen sind von Hause aus in ihrer Dicke und/oder materialbedingt so ausgelegt, um eine Feuchteabfuhr aus der Baukonstruktion zu ermöglichen.

Um insbesondere Schäden an der Holzkonstruktion, etwa Dach- und Wandkonstruktionen aus Holz, durch Fäulnis und Schimmelbildung zu verhindern, sind sog. feuchteadaptive Dampfbremsen bekannt (vgl. WO 96/33321 A1), die durch ein Material gebildet sind, bei denen sich der Wasserdampf-Diffusionswiderstand mit zunehmender mittlerer Umgebungsfeuchte verringert, d. h. mit zunehmender mittlerer Umgebungsfeuchte die Dampfbremse einen größeren Wasserdampfdurchtritt ermöglicht, die Dampfbremse sich also entsprechend öffnet. Für die in der WO 96/33321 A1 offenbarten Dampfbremsen sind die feuchteadaptiven Eigenschaften der Folien so eingestellt, dass diese bei einer mittleren Feuchte der die Dampfbremse umgebenden Atmosphäre von 30-50 % einen Wasserdampf-Diffusionswiderstand (s_{d}-Wert) von 2-5 m diffusionsäquivalente Luftschichtdicke und bei einer Feuchte der Umgebung im Bereich von 60-80 % einen Wasserdampf-Diffusionswiderstand (s_{d}-Wert) aufweisen, der kleiner als 1 m ist. Dies hat zur Folge, dass eine derartige feuchteadaptive Dampfbremse zur Winterzeit, bei denen in der Regel trockene Verhältnisse vorliegen, so dass sich an der Dampfbremse eine mittlere Umgebungsfeuchte von 30-50 % einstellt, die Dampfbremse insoweit bremsend wirkt, als infolge des vergleichweise hohen Wasserdampf-Diffusionswiderstands die zumeist als Folie vorliegende Dampfbremse schließt, also nur wenig Wasserdampf durch die Folie hindurch diffundieren lässt. Dadurch wird verhindert, dass nennenswerte Feuchte aus dem Innenraum von Gebäuden durch die Folie nach außen bspw. in eine Holzkonstruktion eines Gebäudedaches und/oder einer Wand gelangt, wo sich die Feuchte dann niederschlägt und schließlich zu Fäulnis- und Schimmelbildung führen kann. Andererseits ist unter feuchten Bedingungen, wie sie vornehmlich in warmem Klima, also insbesondere in Sommermonaten vorherrscht, in Folge des geringen Diffusionswiderstands von kleiner 1 m äquivalente Luftschichtdicke ein Hindurchdiffundieren der Feuchte ermöglicht, was dazu führt, dass die Feuchte aus der Holzkonstruktion abgeführt werden kann, so dass Beschädigungen am Bauwerk, insbesondere der Holzkonstruktion, vermieden werden. Durch diesen Wechselcharakter des Feuchtedurchtritts abhängig vom Grad der Feuchte der Umgebung ist im Prinzip verhindert, dass es durch Feuchte zu Schädigungen an Gebäuden kommt. Unter Berücksichtigung der feuchteadaptiven Dampfbremse gemäß der eingangs genannten WO 96/33321 A1 bezieht sich der im Folgenden verwendete Begriff Umgebungsfeuchte jeweils auf die relative mittlere Feuchte der die Dampfbremse umgebenden Atmosphäre, also das arithmetische Mittel der beidseitig an der Folie anliegenden Feuchten. Bezüglich dieser Konvention wird auf die DIN EN ISO 12572:2001 verwiesen.

In Zusammenhang mit Dampfbremsfolien ist es bekannt (DE 20 2004 019 654 U1) Folien auf der Basis von Polyäthylen zu modifizieren, um den naturgemäß sehr hohen und konstanten Widerstandswert derartiger Folien zu verbessern. Im übrigen werden für Polyamidfolien für eine relative Umgebungsfeuchte von 30 bis 50 % Wasserdampf-Diffusionswiderstände > 5 m und für relative Umgebungsfeuchten von 60 bis 80 % Wasserdampf-Diffusionswiderstände < 0,5 m diffusionsäquivalenter Luftschichtdicke vorgegeben. Aus der DE 20 2004 007 543 U1 ist es schließlich im Zusammenhang mit Abdichtungsbahnen bekannt, durch Einbau von Hydrophobiermitteln die dort geforderte hohe Wasserdichtigkeit zu verbessern.

Die Erfinder haben erkannt, dass trotz der enormen Vorteile einer solchen feuchteadaptiven Dampfbremse Verbesserungen dahingehend erforderlich sind, die eine verbesserte Anpassung der feuchteadaptiven Eigenschaften einer Dampfbremse an bestimmte bauspezifische Anforderungen ermöglichen. Bspw. wird aufgrund des Umstands, dass der Innenausbau sich immer mehr in die Herbst- und Wintermonate verlagert, treten bei diesen Baumaßnahmen vermehrt Feuchtesituationen auf, in denen ein Öffnen der bekannten Dampfbremsen unerwünscht ist. Insbesondere bei Estricharbeiten und Trocknung von Heizestrichen, bei denen häufig die notwendige Innenraumlüftung unterbleibt, stellen sich an der Folie erhöhte Umgebungsfeuchten ein, die zur Folge haben, dass , zu einer Zeit, wo an sich die feuchteadaptive Dampfbremse im Prinzip schließen soll, sich diese jedoch infolge der erhöhten Feuchte innerhalb des Gebäudes nunmehr öffnet und damit einen entsprechend höheren Feuchtedurchtritt durch die Dampfbremse in die Holzkonstruktionen ermöglicht. Das hat aber zwangsläufig zur Folge, dass ein entsprechender Feuchteeintrag bspw. in das Holzgebälk eines Daches erfolgt, dort kondensiert, was zur Schädigung der Holzkonstruktion oder eingesetzter feuchteempfindlicher Holzwerkstoffe führen kann. Aber auch bei Verwendung der feuchteadaptiven Dampfbremse in besonders feuchten Umgebungen, wie sie etwa in Großküchen bzw. Kantinen vorherrschen, kann aufgrund der erheblichen Feuchte im Inneren des Gebäudes entstehende hier unerwünschte Effekt des Öffnens der Dampfbremse zu einem Feuchtedurchtritt durch die Dampfbremse und damit zu den beschriebenen Schädigungen führen.

Aufgabe der Erfindung ist es, eine feuchteadaptive Dampfbremse zur Verfügung zu stellen, welche eine Anpassung ihrer feuchteadaptiven Eigenschaften an unterschiedliche bauspezifische Belange ermöglicht.

Diese Aufgabe wird erfindungsgemäß durch die im Anspruch 1 angegebenen Merkmale gelöst, wobei zweckmäßige Weiterbildungen der Erfindung durch die in den Unteransprüchen enthaltenen Merkmale gekennzeichnet sind.

Die Erfindung geht davon aus, dass sich das Diffusionswiderstandsverhalten einer feuchteadaptiven Dampfbremse in einer S-Kurve darstellt, wenn man den s_{d}-Wert für den Wasserdampf-Diffusionswiderstand über der Umgebungsfeuchte aufträgt. Der einlaufende S-Schenkel dieser S-Kurve liegt bei herkömmlichen Dampfbremsen hierbei bis zu einer Feuchte der Umgebung von 50 % auf einem Diffusionswiderstandwert von 2 m für die diffusionsäquivalente Luftschichtdicke und darüber, wobei dann bei größerer Umgebungsfeuchte die Kurve mit im wesentlichen flacher Steigung in den auslaufenden S-Schenkel übergeht, der dann gewünschtermaßen auf einem Niveau kleiner 1 m diffusionsäquivalenter Luftschichtdicke bei einer Feuchte der Umgebung bzw. Atmosphäre ab 60 % liegt.

Bekanntermaßen lässt sich der s_{d}-Wert über die Dicke der Dampfbremse einstellen und zwar aufgrund der Formel ${s}_{d} = D \times µ$ wobei µ ein materialabhängiger, nur von der Umgebungsfeuchte beeinflusster Parameter der feuchteadaptiven Dampfbremse ist und D die Dicke der Dampfbremse angibt. Würde man den feuchteadaptiven Charakter der Dampfbremse über die Änderung der Dicke einstellen wollen, also die Dicke entsprechend erhöhen oder verringern, dann würde dies zu einer Verschiebung der S-Kurve längs der Ordinate führen, d. h. bei einer Vergrößerung der Dicke der Dampfbremse zu einer Erhöhung des s_{d}-Werts sowohl unter trockenen Bedingungen (Winter) und feuchten Bedingungen (Sommer) führen, was aber dann zu Folge hätte, dass die Charakteristik der feuchteadaptiven Dampfbremse zwar möglicherweise für Winterverhältnisse ideal aber für Sommerverhältnisse zu einer Verschlechterung wegen des damit verminderten Austrocknungsverhaltens führen würde.

Nach der Erfindung wird nunmehr erreicht, dass durch Einbau von hydrophobierenden oder hydrophilierenden Mitteln in die feuchteadaptive Funktionsschicht der Dampfbremse bzw. einer Beschichtung dieser feuchteadaptiven Funktionsschicht der Dampfbremse gezielt der S-Schenkel bis zum Übergang in den Wendebereich der S-Kurve in Richtung der Abszisse des Diagramms verlängert und damit der Wendebereich der S-Kurve zwischen einlaufendem S-Schenkel und auslaufendem S-Schenkel im Diagramm der feuchteadaptiven Kurve weiter nach rechts versetzt wird. Wenn dann zugleich die adaptive Funktionsschicht bei einer Feuchte der Umgebung ab 70 % einen Wasserdampf-Diffusionswiderstand aufweist, der < 1 m diffusionsäquivalenter Luftschichtdicke ist, hat dies einen gewünscht steilen Wende- bzw. Umschlagbereich zwischen den S-Schenkeln der S_{d}-Wert-Kurve zur Folge, so dass es zum einen zu einer Beeinflussung des Öffnens der Dampfbremse infolge der Verschiebung des Wendebereichs längs der Abszisse nach rechts kommt, d. h. die Dampfbremse sich erst bei einer höheren Umgebungsfeuchte für den Wasserdampfdurchtritt öffnet, und andererseits der Übergang zwischen dem Schließen und Öffnen der Folie wesentlich schneller erfolgt als bei herkömmlichen nicht erfindungsgemäß modifizierten feuchteadaptiven Dampfbremsen. Im Falle von beispielsweise Estricharbeiten innerhalb eines Gebäudes zur Winterzeit hätte dies zur Folge, dass trotz des über mehrere Tage andauernden Trocknungsvorgangs des Estrichs mit dem dabei entstehenden hohen Feuchteaustrag die Dampfbremse gleichwohl erst bei einer höheren Innenraumfeuchte "öffnet", d. h. ein erhöherter Wasserdampftransport durch die Dampfbremse "später" als bei einer nicht entsprechend modifizierten Dampfbremse stattfindet. Im Falle von Estricharbeiten im Winter würde dies demnach zur Folge haben, dass die erfindungsgemäße feuchteadaptive Dampfbremse bei Estricharbeiten im Winter trotz des Feuchteeintrags anders als die herkömmliche feuchteadaptive Dampfbremse nicht öffnet und damit ein vermehrtes Hindurchdiffundieren der aufgrund der Estricharbeiten zwangsweise entstehenden Feuchte in die Holzkonstruktion des Daches verhindert wird. Dies deswegen, weil der niedrige Wasserdampf-Diffusionswiderstand bei der erfindungsgemäßen feuchteadaptiven Dampfbremse erst bei Feuchtigkeitswerten der Umgebung ab 70 % vorliegen würde, also ab Werten der Umgebungsfeuchte, die bei Estricharbeiten im Winter in aller Regel nicht erreicht werden. Andererseits ist das geforderte Öffnen der feuchteadaptiven Dampfbremse zu Sommerzeiten gewährleistet, so dass dann jederzeit eine entsprechende Austrocknung der Konstruktion gewährleistet ist.

Durch entsprechenden Einbau von hydrophobierenden bzw. hydrophilierenden Mitteln lässt sich hierbei der Kurvenverlauf gewünscht an bauspezifische Besonderheiten einstellen. Durch den Einbau hydrophobierender Mittel wird erreicht, dass Feuchte verzögert in die feuchteadaptive Funktionsschicht eingebaut wird, was für das feuchteadaptive Verhalten ursächlich ist. Diese behinderte Einlagerung von Wasser hat den beabsichtigten Verschiebungseffekt zur Folge.

Überraschend lässt sich dieser Effekt auch mit dem Einbau von hydrophilierenden, also wasseraufnehmenden Mitteln erreichen, da die Feuchte dann durch diese hydrophilierenden Mittel gebunden und gehalten wird und erst mit Verzögerung der Eintrag in die feuchteadaptive Funktionsschicht erfolgt. Im Falle von hydrophilierenden Mitteln ist es beim Eintrag in die feuchteadaptive Funktionsschicht dabei zweckmäßig, wenn dieser Einbau jeweils nur im Oberflächenbereich bzw. oberflächennahen Bereichen der Dampfbremse erfolgt bzw. zusätzlich oder alternativ in einer auf der feuchteadaptiven Funktionsschicht vorgesehenen Beschichtung. Im Falle von hydrophobierenden Mitteln kann der Eintrag in die feuchteadaptive Funktionsschicht insgesamt bzw. zusätzlich und alternativ auch in die Beschichtung erfolgen.

Nach Maßgabe der Erfindung ist es zweckmäßig, wenn durch den Einbau von hydrophobierenden bzw. hydrophilierenden Mitteln der Wendebereich zwischen einlaufendem S-Schenkel und auslaufendem S-Schenkel gegenüber der nicht modifizierten Dampfbremse etwa um 10 %-Punkte der Umgebungsfeuchte nach rechts verschoben wird. Erreicht wird dies durch die Einstellung der Dampfbremse auf die in den Ansprüchen genannten Werte für den Wasserdampf-Diffusionswiderstand. Dadurch wird der annähernd parallele Verlauf des einlaufenden S-Schenkels rechts in Richtung der Abszisse, d. h. auf zunehmende Feuchte verlängert, was bei den vorgegebenen Werten für die höhere Feuchte der Umgebung dann zugleich auch zu einem steileren Verlauf des Wendebereichs zwischen den beiden Schenkeln der S-Kurve unterschiedlich zu den S-Kurven herkömmlicher nicht entsprechend modifizierter feuchteadaptiver Dampfbremsen führt.

Gemäß der Erfindung befindet sich der Wendepunkt der S-Kurve bei einer Feuchte der Umgebung ab 60 % und darüber. Unter Wendepunkt ist hierbei derjenige Punkt der S-Kurve zu verstehen, wo der einlaufende S-Schenkel in den auslaufenden S-Schenkel übergeht. In diesem Zusammenhang geht die Erfindung davon aus, dass das zweidimensionale s_{d}-Profil mit auf der Ordinate aufgetragenem s_{d}-Wert und auf der Abszisse aufgetragenem Feuchtegrad, welches den funktionalen Zusammenhang zwischen dem s_{d}-Wert und der an der Dampfbremse anliegenden mittleren relativen Feuchte *x̅*, die aus den relativen Feuchten der an beiden Flächen der Dampfbremse anliegenden Atmosphäre berechnet wird, die Basis für die einschlägigen Berechnungsprogramme zum zeitlichen Feuchteverhalten in Konstruktionen darstellt. Ein weithin genutztes Beispiel für ein solches Berechnungsprogramm ist WUFI® des Fraunhofer Instituts Bauphysik (FH-IBP). Für diese Berechnungsprogramme ist es notwendig, einen solchen funktionalen Zusammenhang für beliebige Werte der mittleren relativen Feuchte bereitzustellen, um Unstetigkeiten zu vermeiden, die zu falschen Ergebnissen führen würden.

Die Messvorschrift für die Bestimmung eines einzelnen Wertes *S_{d}*(*x̅*) ist in der internationalen Norm DIN EN ISO 12572:2001 beschrieben, die auf der Ausbildung eines dynamischen Gleichgewichts basiert. Aufgrund der Tatsache, dass die grundlegende Messvorschrift zum Zeitpunkt ihrer Entwicklung auf nicht-feuchteadaptive Dampfbremsen ausgelegt war, d.h. solchen mit einem im wesentlichen konstanten s_{d}-Wert, konzentriert sich auch die aktuelle Fassung der DIN EN ISO 12572:2001 auf zwei besonders bevorzugte Punkte, den sogenannten wet-cup und den dry-cup. Der wet-cup ist durch zwei anliegende Feuchten von 50% und 93% definiert, so dass sich eine mittlere relative Feuchte von 71,5 % einstellt, für den dry-cup werden 3% und 50 % Feuchte angelegt, so dass der Mittelwert 26,5 % beträgt. Aus messtechnischen Gründen wird eine der beiden Feuchten in einem Gefäß mit einem Salz vorgegeben, während die zweite Feuchte mit einer regelbaren Klimakammer eingestellt wird, so dass auch andere als die "klassischen" dry-cup und wet-cup Verhältnisse einstellbar sind. Dies ist insbesondere für feuchteadaptive Dampfbremsen erforderlich, da der genaue Funktionsverlauf ermittelt werden muss. Die DIN EN ISO 12571:2000 enthält eine Auflistung weiterer Salze, mit denen andere Feuchten einstellbar sind, so dass beliebige mittlere rel. Feuchten und Feuchtegradienten in der Kombination von Salz und regelbarer Klimakammer möglich sind.

Idealerweise sollte eine solche Messkurve bspw. in Form einer inkrementellen Messreihe ermittelt werden. Dies kollidiert mit dem Praxisproblem, dass die Messung eines einzigen Punkts bei s_{d}-Werten größer 2-3 m bereits mehrere Wochen dauern kann, bis sich das dynamische Gleichgewicht eingestellt hat, so dass die Anzahl an Stützstellen in Form gemessener Wertetupel *S_{d}*(*x̅*) auf üblicherweise 5 bis 7 reduziert wird, um den gesamten zeitlichen Aufwand für die Messung auf einen Zeitraum von 3 bis 4 Monaten beschränken zu können. Diese Stützstellen werden geeignet über den Bereich der mittleren Feuchte von 0 bis 100 % verteilt.

Beispielhaft wird eine in der Praxis bewährte Stützstellenaufteilung mit 6 Wertetupeln angegeben: (3/50); (33/50); (33/65); (50/75); (50/93); (80/93). Dabei stehen die beiden Zahlenwerte für die jeweilige Feuchte einer an der Dampfbremse anliegenden Atmosphäre, so dass sich mittlere relative Feuchten von 26,5%, 41,5%, 49%, 62,5%, 71,5% und 81,5% ergeben. Als Salze werden Silicagel (3%), Magnesiumchlorid (33%), Natriumchlorid (75%) und Ammoniumdihydrogenphosphat (93%) verwendet, die Gegenseite wird mit einer geregelten Klimakammer eingestellt.

Die Messergebnisse, d.h. die Wertetupel werden in einer Regressionsanalyse nach der Methode der kleinsten Quadrate unter Verwendung einer Approximationsfunktion ausgewertet, um die Datenbasis für die Berechnungsprogramme bereitzustellen. Prinzipiell kann jede beliebige Funktion verwendet werden. Geeignete Programme sind in den bekannten Statistikprogrammpaketen enthalten.

In der Praxis zeigt sich, dass bei allen feuchtevariablen Dampfbremsen sich der Kurvenverlauf am besten mit einer sog. S-Kurve approximieren lässt. Dies lässt sich auch aus grundlegenden physikalischen Überlegungen begründen, da bei einem "Öffnen" einer Dampfbremse im Feuchtbereich, was eine Abnahme des s_{d}-Wertes bedeutet, prinzipiell ab einem gewissen Öffnungsgrad eine geringere Wirkung eines weiteren Öffnens resultiert, da eine Diffusion von Wasserdampf durch die Dampfbremse relativ immer weniger behindert ist. Somit resultiert zwangläufig ein asymptotisches Verhalten gegen einen unteren Grenzwert. Analoge Überlegungen gelten für das Schließen der Dampfbremse im Trockenbereich. Auch hier resultiert aus einer Zunahme des Diffusionswiderstands infolge abnehmender mittlerer Feuchten ein immer geringerer Effekt, so dass sich hier ein asymptotischer Verlauf gegen einen oberen Grenzwert ausbildet. Der dermaßen physikalisch begründete Kurvenverlauf wird durch eine S-Kurve wiedergegeben.

Eine S-Kurve wird mathematisch durch folgende Gleichung beschrieben: $f \left(x\right) = \frac{A}{1 + {e}^{B ⋅ \left(x-C\right)}} + D$

Aus Grenzwertbetrachtungen und Differentialanalysen ergibt sich die Bedeutung der 4 Regressionsparameter A, B, C, D.

D steht für den asymptotischen unteren Grenzwert der Kurve, also im Fall einer feuchtevariablen Dampfbremse näherungsweise für s_{d,min}, was aus einer Grenzwertbetrachtung für x gegen ∞ unter Berücksichtigung der oberen Schranke des physikalisch möglichen Feuchtebereichs zwischen 0 und 100% folgt.

A steht für die Spreizung der Funktion zwischen Minimal- und Maximalwert, somit ergibt sich also im Fall der feuchteadaptiven Dampfbremse der Wert S_{d,max} näherungsweise zu A+D, was aus einer Grenzwertbetrachtung für x gegen -∞ und der Beschränkung unter Berücksichtigung der unteren Schranke des physikalisch möglichen Feuchtebereichs zwischen 0 und 100% folgt.

B beschreibt die Spreizung des Übergangsbereiches: für B=0 entartet die S-Kurve in eine Parallele zur Abszisse, mit steigenden Werten von B wird der Spreizungsbereich immer enger und nähert sich einer Sprungfunktion an.

C gibt die Lage des Wendepunkts an (C; A/2+D).

Es ergibt sich folgendes Gleichungssystem zur Bestimmung der Parameter A - D: $S = {\sum }_{i = 1}^{n} {\left[{y}_{i}\left({x}_{i}\right)-y\left({x}_{i}\right)\right]}^{2} \to min$ $\frac{dS}{dA .... D} = 2 ⋅ {\sum }_{i = 1}^{n} \left[\left[{y}_{i}\left({x}_{i}\right)-y\left({x}_{i}\right)\right]⋅\frac{dy}{dA .... D}\right] {=}^{!} 0 ,$ mit $\frac{dy}{dA} = \frac{1}{1 + {e}^{B ⋅ \left({x}_{i}-C\right)}} ,$ $\frac{dy}{dB} = \frac{- 1}{{\left(1+{e}^{B ⋅ \left({x}_{i}-C\right)}\right)}^{2}} ⋅ \left({x}_{i}-C\right) ⋅ {e}^{B ⋅ \left({x}_{i}-C\right)}$ $\frac{dy}{dC} = \frac{1}{{\left(1+{e}^{B ⋅ \left({x}_{i}-C\right)}\right)}^{2}} ⋅ B ⋅ {e}^{B ⋅ \left({x}_{i}-C\right)}$ $\frac{dy}{dD} = 1$

Eingesetzt ergeben sich die 4 Gleichungen dann zu: ${\sum }_{i = 1}^{n} \left[\left[{y}_{i}\left(x\right)-\left(\frac{A}{1 + {e}^{B ⋅ \left({x}_{i}-C\right)}}+D\right)\right]⋅\frac{1}{1 + {e}^{B ⋅ \left({x}_{i}-C\right)}}\right] = 0$ ${\sum }_{i = 1}^{n} \left[\left[{y}_{i}\left({x}_{i}\right)-\left(\frac{A}{1 + {e}^{B ⋅ \left({x}_{i}-C\right)}}+D\right)\right]⋅\frac{- 1}{{\left(1+{e}^{B ⋅ \left({x}_{i}-C\right)}\right)}^{2}}⋅\left({x}_{i}-C\right)⋅{e}^{B ⋅ \left({x}_{i}-C\right)}\right] = 0$ ${\sum }_{i = 1}^{n} \left[\left[{y}_{i}\left({x}_{i}\right)-\left(\frac{A}{1 + {e}^{B ⋅ \left({x}_{i}-C\right)}}+D\right)\right]⋅\frac{- 1}{{\left(1+{e}^{B ⋅ \left({x}_{i}-C\right)}\right)}^{2}}⋅B⋅{e}^{B ⋅ \left({x}_{i}-C\right)}\right] = 0$ ${\sum }_{i = 1}^{n} \left[{y}_{i}\left({x}_{i}\right)-\left(\frac{A}{1 + {e}^{B ⋅ \left({x}_{i}-C\right)}}+D\right)\right] = 0$

Dieses Gleichungssystem ist nicht geschlossen lösbar. Üblicherweise wird es mit einem iterativen Verfahren ausgehend von geeigneten Startwerten berechnet.

Für das in Fig. 1 der WO96/33321A1 dargestellte Ausführungsbeispiel einer feuchteadaptiven Dampfbremse ergeben sich mit dem Messdatentupel (26,5%; 4,5m); (41,5%; 3,8m); (62,5%;1m); (71,5%;0,44m); ergänzt um einen weiteren Messpunkt (90%;0,1m) die Schätzer für die Parameter zu:

| | | |
|---|---|---|
| A | 4,7 | Iterationsschritt: 1 Nachkommastelle |
| B | 0,127 | Iterationsschritt: 3 Nachkommastellen |
| C | 52 | Iterationsschritt: 0,5 |
| D | 0,04 | Iterationsschritt: 2 Nachkommastellen |

Durch gezielte Beeinflussung der in die Regressionsparameter eingehenden Stoffeigenschaften durch Einbau der oben beschriebenen Mittel lässt sich somit ausgehend von einem herkömmlichen Dampfbremsenmaterial die S-Kurve gewünscht auf bestimmte bauspezifische Bedingungen einstellen.

In besonders vorteilhafter Weise lässt sich hierbei somit die Dampfbremse unterschiedlichen bauspezifischen Bedingungen anpassen, indem der Wendepunkt der S-Kurve von den üblichen Feuchtebereichen nicht modifizierter Dampfbremsen von kleiner 60% Umgebungsfeuchte in einen Umgebungsfeuchtebereich von 60-70 % verschoben wird, was für die beschriebenen Winterbausituationen vorteilhaft ist. Eine Einstellung des Umschlagpunktes in den Feuchtebereich von 70-80 % der Umgebung ist dann vorteilhaft, wenn Baukonstruktionen außenseitig zusätzliche dampfdichte Schichten aufweisen, etwa in Form einer Bitumenbahn, was die Austrocknung nach außen behindert.

Im Zusammenhang mit der Erfindung hat es sich als zweckmäßig herausgestellt, dass der Kurvenverlauf der feuchteadaptiven Dampfbremse bis zu einer Umgebungsfeuchte von 50 % oberhalb eines s_{d}-Wert größer 4 m diffusionsäquivalente Luftschichtdicke liegt, vorzugsweise größer 5 m diffusionsäquivalente Luftschichtdicke. Ferner hat es sich gezeigt, dass es zweckmäßig ist, dass der auslaufende Schenkel der S-Kurve der feuchteadaptiven Dampfbremse einen s_{d}-Wert ≤ 0,5 m ab 75 % Umgebungsfeuchte, vorzugsweise ab 70 % Umgebungsfeuchte aufweist. In Verbindung mit den vorstehend genannten Parametern ergibt dies einen entsprechend steilen Kurvenverlauf im Wendebereich der S-Kurve.

Generell lässt sich sagen, dass erwünschte Effekte sich mit einer Einstellung der feuchte-adaptiven Eigenschaften der Dampfbremse erzielen lassen, wenn der Wendepunkt der S-Kurve sich insbesondere im Bereich einer Feuchte ab 63 % vorzugsweise ab 65 % und darüber befindet, woraus ein schnelles Umschlagen der Dampfbremse von "geschlossen" in "offen" erfolgt.

Die Praxis hat gezeigt, dass sich vorteilhafte Ergebnisse für eine feuchteadaptive Dampfbremse erzielen lassen, wenn sich das Verhältnis des Wasserdampf-Diffusions-widerstands (s_{d}-Wert) bei einem Mittelwert von 26,5 % der relativen Feuchte nach der dry-cup Messung gem. DIN EN ISO 12572:2001 zum s_{d}-Wert einer mittleren relativen Feuchte dieser DIN-Norm von 71,5 % (wet-cup) auf größer 10 einstellen lässt, was bspw. sich erzielen lässt, wenn im trockenen Bereich der einlaufende S-Schenkel der Kurve oberhalb eines s_{d}-Werts von 5 m diffusionsäquivalenter Luftschichtdicke eingeregelt ist und der auslaufende Schenkel sich auf ein Niveau kleiner 0,5 m diffusionsäquivalenter Luftschichtdicke für den Feuchtebereich einpendelt. Hierbei ist es zweckmäßig, wenn sich das Verhältnis s_{d}-Wert (trocken) : s_{d}-Wert (feucht), d. h. bei einer relativen mittleren Feuchte von 26,5 % bzw. 71,5 % auf < 50 einpendelt, also das Verhältnis zwischen 10 und 50 liegt.

Die feuchteadaptive Funktionsschicht selbst zeichnet sich insbesondere durch eine Dicke im Bereich von 30 µm bis 100 µm aus. Ferner wird die Funktionsschicht zweckmäßigerweise durch eine Folie gebildet. Für die Funktionsschicht sind Schichten bzw. Folien aus Polyamid; Polyvinylalkohol, insbesondere EVOH (Ethylen-Vinylalkohol); Polyethylen-Copolymere mit Ionomeren oder Polyethylenpolyacrylsäurecopolymere (insbesondere als Mehrschichtaufbau) geeignet.

Als hydrophobierende oder hydrophilierende Mittel lassen sich die üblichen geeigneten Mittel verwenden, etwa Fluorcarbone, fluorierte Ester oder Mittel auf Silikonbasis, insbesondere organische Silikonverbindungen. Als hydrophilierende Mittel kommen Polyether, organische Ammoniumsalze und organische Säuren in Frage. Ebenso kommen als hydrophilierende oder hydrophobierende Mittel auch ein von dem Material der Funktionsschicht abweichendes Material aus der genannten Gruppe von Polyamid; Polyvinylalkohol, insbesondere EVOH (EthylenVinylalkohol); Polyethylen-Copolymere mit Ionomeren oder Polyethylenpolyacrylsäurecopolymere in Frage. Diese Mittel sind an sich bekannt, so dass sie hier nicht eigens aufgezählt werden müssen.

Im Falle einer Beschichtung der Folie mit hydrophilierenden oder hydrophobierenden Mitteln ist es zweckmäßig, die Beschichtung beidseits der Funktionsschicht bzw. der Folie, wenn die Funktionsschicht als Folie ausgebildet ist, vorzusehen, so dass unabhängig von der Einbaulage vor Ort jeweils die gewünschte Wirkung der Dampfbremse eintritt. Ein Falscheinbau der Dampfbremse ist hierdurch unmöglich. Zur Sicherstellung der Dauerhaftigkeit der Beschichtung können Haftvermittler auf der Basis von Oxiran-modifizierte Oligomere oder Polymere oder Diamine oder Diole eingesetzt werden. Zur Erhöhung der mechanischen Festigkeit ist es zweckmäßig, die Funktionsschicht ein- oder beidseitig geeignet zu kaschieren, etwa durch ein Vlies, insbesondere Glasvlies, oder durch geeignete Gelegeschichten, wie etwa Gittergewebe u. dgl.

Da, wie bereits oben dargestellt wurde, das Profil der s_{d}-Werte über die Feuchte bei feuchteadaptiven Dampfbremsen in Form einer S-Kurve darstellen lässt,können durch geeignete Stoffparameter ohne weiteres die Steilheit des Wendebereichs zwischen dem einlaufenden S-Schenkel und auslaufenden S-Schenkel gewünscht eingestellt werden, wobei ein besonders steiler Verlauf bevorzugt ist. Hierfür bedarf es nur üblicher Versuchsreihen mit den geeigneten Materialien.

Was den Einbau der Hydrophobierungsmittel und hydrophilierenden Mittel anbelangt, so gibt es verschiedene Möglichkeiten. Als geeignet hat sich herausgestellt, dass die Hydrophobierungs- und Hydrophilierungsmittel in ein Compound bzw. Batch zur Herstellung einer Dampfbremse, etwa auf der Basis von Polyamid, bei der Herstellung der Dampfbremse, zugesetzt wird, wodurch sich eine gleichmäßige Verteilung dieser Mittel innerhalb der feuchteadaptiven Funktionsschicht erreichen lässt und ein einschichtiger Aufbau der Dampfbremse resultiert.

Im Falle einer Beschichtung erfolgt der Auftrag durch ein Tränkverfahren, in dem die vorzugsweise als Folie ausgelegte Dampfbremse durch ein Bad geführt wird, so dass unter Zwischenschaltung eines Haftvermittlers die hydrophilierenden oder hydrophobierenden Mittel als Schicht aufgetragen werden können. Anstelle eines Tränkverfahrens eignet sich auch das Aufsprühen der Mittel bzw. die Aufbringung der Mittel in Art einer Lackdispersion. Diese oben aufgezählten Herstellverfahren sind aber keines Falls als einschränkend anzusehen.

Fig. 1 zeigt beispielhaft s_{d}-Profile für verschiedene Dampfbremsen. Die Kurven 1 und 2 bilden den S-Kurvenverlauf herkömmlicher feuchteadaptiver Dampfbremsfolien ab, deren Wendepunkt deutlich sichtbar unter 60% Umgebungsfeuchte liegt. Die mit 3 bezeichnete Kurve stellt die S-Kurve einer erfindungsgemäß modifizierten feuchteadaptiven Dampfbremse dar, bei der ausgehend von einer Dampfbremsfolie gem. Kurve 1 durch Einbau hydrophober Mittel in die feuchteadaptive Funktionsschicht der Wendebereich der Kurve insgesamt nach rechts verrückt wurde. Ersichtlich öffnet sich die S-Kurve 3 erst bei höherer Feuchte der Umgebung. Der mit 4 bezeichnete Wendepunkt der Kurve 3 liegt hierbei im Bereich der mittleren relativen Feucht von 65 %. Das Diagramm zeigt auch, dass die Kurve 3 im Wendebereich wesentlich steiler verläuft als die Kurven 1 und 2. Als Basismaterial für eine hier einschichtige Dampfbremsfolie eignen sich insbesondere Polyamide, vorzugsweise Polyamid 6. Ebenso eignet sich Polyamid 3, 4, 12 oder 66. Erfindungsgemäße Folien können im sog. Cast-Verfahren oder im Blasverfahren hergestellt werden, beispielsweise durch die Fa. MF Folien in Kempten.

## Patentansprüche

1. Feuchteadaptive Dampfbremse, mit mindestens einer feuchteadaptiven Funktionsschicht, die aus einem Material gebildet ist, das einen Wasserdampf-Diffusionswiderstand aufweist, der sich mit zunehmender Feuchte der die Dampfbremse umgebenden Atmosphäre verringert, derart, dass die Dampfbremse bei einer Feuchte von 30-50 % einen Wasserdampf-Diffusionswiderstand von 2 m diffusionsäquivalenter Luftschichtdicke (s_{d}-Wert) und darüber und bei einer Feuchte ab 60 % einen Wasserdampf-Diffusionswiderstand ≤ 1 m diffusionsäquivalenter Luftschichtdicke aufweist, wobei die feuchteadaptive Funktionsschicht der Dampfbremse bei einer Umgebungsfeuchte bis 50 % einen Wasserdampf-Diffusionswiderstand ≥ 4 m diffusionsäquivalente Luftschichtdicke, vorzugsweise größer 5 m, insbesondere vorzugsweise > 10 m aufweist
**dadurch gekennzeichnet, dass**
in die feuchteadaptive Funktionsschicht der Dampfbremse hydrophobierende oder hydrophilierende Mittel eingebaut und/oder die feuchteadaptive Funktionsschicht mit einer Beschichtung versehen ist, die hydrophobierende oder hydrophilierende Mittel aufweist, derart, dass die feuchteadaptive Funktionsschicht der Dampfbremse bei einer Umgebungsfeuchte ab 70 % einen Wasserdampf-Diffusionswiderstand (s_{d}-Wert) < 1 m diffusionsäquivalente Luftschichtdicke aufweist und die feuchteadaptive Funktionsschicht im Diagramm Wasserdampfdiffusions-Widerstand als s_{d}-Wert als Ordinate über die Umgebungsfeuchte als Abszisse eine S-Kurve (3) darstellt, bei der der einlaufende S-Schenkel der S-Kurve bei einer Feuchte im Bereich bis 50 % auf einem Niveau des s_{d}-Werts des Wasserdampf-Diffusionswiderstands von ≥ 4 m diffusionsäquivalenter Luftschichtdicke und der auslaufende S-Schenkel ab einer Umgebungsfeuchte von 70 % unterhalb eines Wasserdampf-Diffusionswiderstands (s_{d}-Wert) von 1 m diffusionsäquivalenter Luftschichtdicke verläuft, und dass der Wendepunkte (4) der S-Kurve zwischen einlaufendem und auslaufendem S-Schenkel sich bei einer Umgebungsfeuchte von 60 % und darüber befindet.

2. Feuchteadaptive Dampfbremse nach Anspruch 1,
**dadurch gekennzeichnet, dass**
der Wasserdampf-Diffusionswiderstand bei einer Umgebungsfeuchte bis 50 %, vorzugsweise bis 55 %, größer als 4 m diffusionsäquivalente Luftschichtdicke vorzugsweise größer als 5 m diffusionsäquivalente Luftschichtdicke aufweist.

3. Feuchteadaptive Dampfbremse nach Anspruch 1 oder 2,
**dadurch gekennzeichnet, dass**
der Wasserdampf-Diffusionswiderstand bei einer Umgebungsfeuchte ab 75 % vorzugsweise bereits ab 70 % einen Wert ≤ 0,5 m diffusionsäquivalente Luftschichtdicke aufweist.

4. Dampfbremse nach Anspruch 1,
**dadurch gekennzeichnet, dass**
der Wendepunkt (4) der S-Kurve (3) sich im Bereich einer Feuchte von 63 %, vorzugsweise von 65 %, und darüber befindet.

5. Dampfbremse nach einem der vorhergehenden Ansprüche
**dadurch gekennzeichnet, dass**
das Verhältnis des Wasserdampf-Diffusionswiderstands bei einer relativen mittleren Umgebungsfeuchte von 26,5 % zum Wasserdampf-Diffusionswiderstand bei einer relativen mittleren Umgebungsfeuchte von 71,5 % mindestens 10:1 ist.

6. Dampfbremse nach Anspruch 5,
**dadurch gekennzeichnet, dass**
das Verhältnis s_{d}-Wert bei 26,5 % : s_{d}-Wert bei 71,5 % ≤ 50:1 ist.

7. Dampfbremse nach einem der vorhergehenden Ansprüche,
**dadurch gekennzeichnet, dass**
die feuchteadaptive Funktionsschicht eine Dicke im Bereich von 30 µm bis 100 µm aufweist.

8. Dampfbremse nach einem der vorhergehenden Ansprüche
**dadurch gekennzeichnet, dass**
die feuchteadaptive Funktionsschicht aus Polyamid, EVOH (EthylenVinylalkohol), Polyäther-Copolymer mit eingebauten Ionomeren oder einem Polyethylenpolyacrylsäurecopolymer gebildet ist.

9. Dampfbremse nach einem der vorhergehenden Ansprüche,
**dadurch gekennzeichnet, dass**
die feuchteadaptive Funktionsschicht durch eine Folie gebildet ist.

10. Dampfbremse nach einem der vorhergehenden Ansprüche,
**dadurch gekennzeichnet, dass**
als hydrophobierende Mittel solche auf Basis Fluorcarbon, fluorierter Esther oder Mittel auf Silikonbasis insbesondere organische Silikonverbindungen, als hydrophilierende Mittel Polyether, organische Ammoniumsalze oder organische Säuren verwendet sind.

11. Dampfbremse nach einem der vorhergehenden Ansprüche,
**dadurch gekennzeichnet, dass**
die feuchteadaptive Funktionsschicht ein- oder beidseitig zur Erhöhung der mechanischen Festigkeit mit einem Vlies, insbesondere Glasvlies, oder einer festigkeitserhöhenden Gelegeschicht, insbesondere Gittergewebe kaschiert ist.

12. Dampfbremse nach einem der vorhergehenden Ansprüche,
**dadurch gekennzeichnet, dass**
im Falle einer Beschichtung der feuchteadaptiven Funktionsschicht mit hydrophilierenden oder hydrophobierenden Mitteln die Beschichtung beidseits der Dampfbremse vorgesehen ist.

13. Dampfbremse nach einem der vorhergehenden Ansprüche,
**dadurch gekennzeichnet, dass**
das hydrophobe oder hydrophile Material in einer Menge von ≤ 5 %, vorzugsweise ≤ 2 % (Masseprozent) bezogen auf die feuchteadaptive Funktionsschicht vorgesehen ist.

## Claims

1. A moisture adaptive vapour barrier with at least one moisture adaptive functional layer which is made of a material having a water vapour diffusion resistance which decreases when the moisture of the atmosphere surrounding the vapour barrier increases, such, that the vapour barrier has a water vapour diffusion resistance of 2 m of diffusion equivalent air layer thickness (s_{d} value) and more with a moisture of 30 - 50 % and a water vapour diffusion resistance of ≤ 1 m of diffusion equivalent air layer thickness with a moisture from 60 %, with the moisture adaptive functional layer of the vapour barrier having a water vapour diffusion resistance ≥ 4 m of diffusion equivalent air layer thickness preferably larger than 5 m, in particularly preferably > 10 m with an ambient moisture up to 50 %
**characterized in that**
hydrophobic or hydrophilic agents are incorporated into the moisture adaptive functional layer of the vapour barrier and/or that the moisture adaptive functional layer is provided with a layer having hydrophobic or hydrophilic agents, such, that the moisture adaptive functional layer of the vapour barrier has a water vapour diffusion resistance (s_{d} value) < 1 m of diffusion equivalent air layer thickness with an ambient moisture from 70% and that the moisture adaptive functional layer illustrates an S curve in the diagram water vapour diffusion resistance as s_{d} value as ordinate over the ambient moisture as abscissa, where, with a moisture in the range of up to 50 %, the incoming S leg of the S curve proceeds at a level of the s_{d} value of the vapour barrier diffusion resistance of ≥ 4 m diffusion equivalent air layer thickness and the outgoing S leg below a vapour barrier diffusion resistance (s_{d} value) of 1 m diffusion equivalent air layer thickness from an ambient moisture of 70 %, and that the turning point (4) of the S curve between the incoming and the outgoing S legs lies above it in case of an ambient moisture of 60% and more.

2. The moisture adaptive vapour barrier according to claim 1,
**characterized in that**
in case of an ambient moisture up to 50 %, preferably up to 55 %, the water vapour diffusion resistance is greater than 4 m diffusion equivalent air layer thickness preferably greater than 5 m diffusion equivalent air layer thickness.

3. Moisture adaptive vapour barrier according to claim 1 or 2,
**characterized in that**
in case of an ambient moisture from 75%, preferably already from 70%, the water vapour diffusion resistance exhibits a value ≤ 0.5 m diffusion equivalent air layer thickness.

4. The moisture adaptive vapour barrier according to claim 1,
**characterized in that**
the turning point (4) of the S curve (3) lies in a region of a moisture of 63 %, preferably of 65 % and above.

5. The moisture adaptive vapour barrier according to one of the preceding claims,
**characterized in that**
the ratio of the water vapour diffusion resistance in case of a relative average ambient moisture of 26.5 % with respect to the water vapour diffusion resistance in case of a relative average ambient moisture of 71.5 % is at least 10:1.

6. The vapour barrier according to claim 5,
**characterized in that**
the ratio is sd value at 26.5 % : sd value at 71.5% ≤ 50:1.

7. The vapour barrier according to one of the preceding claims,
**characterized in that**
the moisture adaptive functional layer has a thickness in the range of 30 µm to 100 µm.

8. The vapour barrier according to one of the preceding claims
**characterized in that**
the moisture adaptive functional layer is configured out of polyamide, EVOH (ethylene vinyl alcohol), polyether copolymere with implemented ionomers or a poly ethylene poly acrylic acid copolymere.

9. The vapour barrier according to one of the preceding claims,
**characterized in that**
the moisture adaptive functional layer is formed by a foil.

10. The vapour barrier according to one of the preceding claims,
**characterized in that**
as the hydrophobic agent, agents based on fluor carbon, fluorinated esther or silicone-based agents, particularly organic silicone compounds are used and as hydrophilic agents, polyether, organic ammonium salts or organic acids are used.

11. The vapour barrier according to one of the preceding claims,
**characterized in that**
the moisture adaptive functional layer is laminated on one or both sides with a fiber, in particular a glass fiber or a stability-increasing scrim layer, in particular a grid fabric in order to increase the mechanical stability.

12. The vapour barrier according to one of the preceding claims
**characterized in that**
if the moisture adaptive functional layer is layered with hydrophilic or hydrophobic agents, the layer is provided on both sides of the vapour barrier.

13. The vapour barrier according to one of the preceding claims
**characterized in that**
the hydrophobic or hydrophilic material is provided in an amount of ≤ 5 %, preferably ≤ 2 % (mass percent) with respect to the moisture adaptive functional layer.

## Revendications

1. Pare-vapeur s'adaptant au taux d'humidité, comprenant au moins une couche fonctionnelle s'adaptant au taux d'humidité qui est réalisée à partir d'un matériau qui présente une résistance à la diffusion de vapeur d'eau qui diminue au fur et à mesure que l'humidité de l'atmosphère entourant le pare-vapeur augmente, de telle sorte que, à un taux d'humidité compris entre 30 et 50 %, le pare-vapeur présente une résistance à la diffusion de vapeur d'eau de 2 m d'épaisseur de couche d'air (valeur s_{d}) équivalente à la diffusion, et au-delà, et, à partir d'un taux d'humidité de 60 %, il présente une résistance à la diffusion de vapeur d'eau ≤ 1 m d'épaisseur de couche d'air équivalente à la diffusion, dans lequel, à un taux d'humidité ambiante allant jusqu'à 50 %, ladite couche fonctionnelle s'adaptant au taux d'humidité du pare-vapeur présente une résistance à la diffusion de vapeur d'eau ≥ 4 m d'épaisseur de couche d'air équivalente à la diffusion, de préférence supérieure à 5 m, en particulier, de préférence, > 10 m, **caractérisé par le fait que** dans ladite couche fonctionnelle s'adaptant au taux d'humidité du pare-vapeur sont intégrés des agents d'hydrophobisation ou d'hydrophilisation et/ou que ladite couche fonctionnelle s'adaptant au taux d'humidité est munie d'un revêtement qui comprend des agents d'hydrophobisation ou d'hydrophilisation, de telle sorte que, à partir d'un taux d'humidité ambiante de 70 %, ladite couche fonctionnelle s'adaptant au taux d'humidité du pare-vapeur présente une résistance à la diffusion de vapeur d'eau (valeur s_{d}) < 1 m d'épaisseur de couche d'air équivalente à la diffusion, et que, dans le diagramme de la résistance à la diffusion de vapeur d'eau en tant que valeur s_{d}, comme l'ordonnée, en fonction de l'humidité ambiante comme l'abscisse, la couche fonctionnelle s'adaptant au taux d'humidité représente une courbe en S (3) dans laquelle, à un taux d'humidité se situant dans la plage allant jusqu'à 50 %, la branche entrante de S de la courbe en S s'étend sur un niveau de la valeur s_{d} de la résistance à la diffusion de vapeur d'eau de ≥ 4 m d'épaisseur de couche d'air équivalente à la diffusion, et, à partir d'un taux d'humidité ambiante de 70 %, la branche sortante de S s'étend au-dessous d'une résistance à la diffusion de vapeur d'eau (valeur s_{d}) de 1 m d'épaisseur de couche d'air équivalente à la diffusion, et que le point d'inflexion (4) de la courbe en S entre les branches entrante et sortante de S se situe à une humidité ambiante de 60 % et au-delà.

2. Pare-vapeur s'adaptant au taux d'humidité selon la revendication 1, **caractérisé par le fait que**, à un taux d'humidité ambiante allant jusqu'à 50 %, de préférence jusqu'à 55 %, la résistance à la diffusion de vapeur d'eau est supérieure à 4 m d'épaisseur de couche d'air équivalente à la diffusion, de préférence supérieure à 5 m d'épaisseur de couche d'air équivalente à la diffusion.

3. Pare-vapeur s'adaptant au taux d'humidité selon la revendication 1 ou 2, **caractérisé par le fait que**, à partir d'un taux d'humidité ambiante de 75 %, de préférence déjà à partir de 70 %, la résistance à la diffusion de vapeur d'eau présente une valeur ≤ 0,5 m d'épaisseur de couche d'air équivalente à la diffusion.

4. Pare-vapeur selon la revendication 1, **caractérisé par le fait que** le point d'inflexion (4) de la courbe en S (3) se situe dans la plage d'une humidité de 63 %, de préférence de 65 %, et au-dessus.

5. Pare-vapeur selon l'une quelconque des revendications précédentes, **caractérisé par le fait que** le rapport de la résistance à la diffusion de vapeur d'eau à une humidité ambiante moyenne relative de 26,5 %, à la résistance à la diffusion de vapeur d'eau à une humidité ambiante moyenne relative de 71,5 % est de 10 : 1 au moins.

6. Pare-vapeur selon la revendication 5, **caractérisé par le fait que** le rapport de la valeur s_{d} à 26,5 % à la valeur s_{d} à 71,5 % est ≤ 50 : 1.

7. Pare-vapeur selon l'une quelconque des revendications précédentes, **caractérisé par le fait que** ladite couche fonctionnelle s'adaptant au taux d'humidité présente une épaisseur comprise entre 30 µm et 100 µm.

8. Pare-vapeur selon l'une quelconque des revendications précédentes, **caractérisé par le fait que** la couche fonctionnelle s'adaptant au taux d'humidité est réalisée à partir de polyamide, d'EVOH (éthylène-alcool vinylique), de copolymère de polyéther ayant des ionomères incorporés ou d'un copolymère de polyéthylène et d'acide polyacrylique.

9. Pare-vapeur selon l'une quelconque des revendications précédentes, **caractérisé par le fait que** la couche fonctionnelle s'adaptant au taux d'humidité est constituée par une feuille.

10. Pare-vapeur selon l'une quelconque des revendications précédentes, **caractérisé par le fait que** l'on utilise, en tant qu'agents d'hydrophobisation, ceux à base de fluorocarbone, d'esters fluorés ou des agents à base de silicone, en particulier des composés organiques de silicone, en tant qu'agents d'hydrophilisation, le polyéther, des sels d'ammonium organiques ou des acides organiques.

11. Pare-vapeur selon l'une quelconque des revendications précédentes, **caractérisé par le fait que**, pour augmenter la résistance mécanique, ladite couche fonctionnelle s'adaptant au taux d'humidité est doublée, sur une face ou sur les deux faces, d'un non-tissé, en particulier d'un non-tissé de verre, ou d'une couche de nappe augmentant la résistance, en particulier d'un tissu en treillis.

12. Pare-vapeur selon l'une quelconque des revendications précédentes, **caractérisé par le fait que**, au cas où la couche fonctionnelle s'adaptant au taux d'humidité est revêtue d'agents d'hydrophilisation ou d'hydrophobisation, le revêtement est prévu de part et d'autre du pare-vapeur.

13. Pare-vapeur selon l'une quelconque des revendications précédentes, **caractérisé par le fait que** la matière hydrophobe ou hydrophile est prévue en une quantité de ≤ 5 %, de préférence de ≤ 2 % (pourcentage en masse), par rapport à la couche fonctionnelle s'adaptant au taux d'humidité.
